# EUROPÄISCHE PATENTSCHRIFT

(11) **EP 0 507 068 B1**
(45) Veröffentlichungstag und Bekanntmachung des Hinweises auf die Patenterteilung: **19.05.1999**
(21) Anmeldenummer: 92103030.0
(22) Anmeldetag: 24.02.1992
(51) Int. Cl.: G03C 1/79, D21H 19/22

(54) **Polyolefin-beschichteter fotografischer Schichtträger**
Polyolefin coated photographic support
Support photographique en polyoléfine

(30) Priorität: 02.04.1991 DE 4110622
(43) Veröffentlichungstag der Anmeldung: 07.10.1992
(73) Patentinhaber: FELIX SCHOELLER JR. GMBH & CO. KG, D-49086 Osnabrück (DE)
(72) Erfinder: Dethlefs, Ralf-Burkhard, Dr. Dipl.-Chem., W-4500 Osnabrück (DE)
(74) Vertreter: Hoffmeister, Helmut, Dr. Dipl.-Phys.

(56) Entgegenhaltungen:
- EP-A- 0 183 467
- BE-A- 687 292
- GB-A- 1 243 303
- GB-A- 2 026 900
- GB-A- 2 108 865
- US-A- 4 188 220
- PATENT ABSTRACTS OF JAPAN vol. 8, no. 48 (P-258)(1485) 3. März 1984

## Beschreibung

Die Erfindung betrifft einen fotografischen Schichtträger mit einer Zweiseitenbeschichtung, die auf wenigstens einer Seite aus einer Polyolefinmischung besteht und gegebenenfalls weitere Hilfsstoffe, die die Anwendung des fotografischen Schichtträgers positiv beeinflussen, z.B. Weißpigment, enthält.

Es ist bekannt, Basispapiere mit thermoplastischen Kunstharzen zu beschichten und sie dann als Schichtträger fotografischer Schichten zu verwenden, wobei Wasserfestigkeit, Dimensionsstabilität und Wirtschaftlichkeit für den Hersteller im Vordergrund stehen. Dabei werden u.a. Besehichtungen verwendet, die aus Polyolefinen und Olefincopolymerisaten bestehen, die üblicherweise nach dem Verfahren der Extrusionsbeschichtung im Schmelzzustand auf beiden Oberflächen des Basispapiers aufgebracht werden. Das "Basispapier" des Schichtträgers kann anstelle von Papier auch Papier-Kunstharz-Gemische oder sogenannte synthetische Papiere umfassen. Nachfolgend ist von "Basispapier" die Rede, auch wenn es sich nicht um ein "Papier" im eigentlichen Sinne handelt.

Die für den erfindungsgemäßen Zweck zu verwendenden Basispapiere unterscheiden sich nicht von denen, die üblicherweise für derartige Schichtträger verwendet werden, beispielsweise Fotobasispapiere mit einem Flächengewicht von 170 g/m². Vorzugsweise handelt es sich um ein auf beiden Oberflächen mit hydrophoben Harzschichten (vorwiegend Polyolefinschichten) versehenes Papier, von denen die den fotografischen Schichten nächstliegende Harzschicht üblicherweise wenigstens ein lichtreflektierendes Pigment enthält und somit flächig gegen das Eindringen von Wasser oder fotografischen Verarbeitungslösungen geschützt ist. An den Kanten jedoch ist der Papierkern gegen das Eindringen wässriger Verarbeitungslösungen ungeschützt. Um diesem vorzubeugen, ist das Basispapier üblicherweise hart geleimt. Als Leimungsmittel für fotografische Basispapiere sind sowohl reaktive Substanzen, wie z.B. Alkylketendimer, als auch nicht reaktive Substanzen, wie z.B. höhere Fettsäuren bekannt.

Die reaktiven Leimungsmittel werden üblicherweise unter Mitverwendung eines kationischen Harzes im neutralen Milieu verarbeitete (Neutralleimung). Die nicht reaktiven Leimungsmittel werden unter Zugabe von Aluminiumionen im sauren Milieu verarbeitet.

Darüber hinaus ist auch eine Kombination beider Leimungsverfahren bekannt (z.B. DE-OS 32 38 865).

Die hydrophobierend wirkenden Leimungsmittel werden der Fasersuspension beigemischt und durch Zugabe von Hilfsmittel auf der Faseroberfläche abgelagert. Ein solches Hilfsmittel ist bei der sauren Leimung beispielsweise ein Aluminiumsalz, bei der Neutralleimung kann das ein kationisches Polyamid-Polyamin-Epichlorhydrin-Harz sein. Aber auch andere kationische Substanzen wie kationische Polyacrylamide, kationisierte Stärken oder Polythylenimine eignen sich in bestimmten Fällen zur Verbesserung der Retention der reaktiven Leimungsmittel im Papierblatt.

Da die harte Leimung des Basispapiers einen Festigkeitsverlust verursacht, werden die Papiermasse zusätzlich Substanzen zugegeben, die die Papierfestigkeit verbessern, wie z.B. Polyvinylalkohol, anionisches Polyacrylamid und verschiedene Stärkederivate.

Außer der inneren Hydrophobierung kann die Oberfläche des Papiers durch das Auftragen hochmolekularer Substanzen zusätzlich verleimt werden (Oberflächenleimung). Zu den hochmolekularen Verbindungen, die hierzu eine Verwendung gefunden haben, zählen Substanzen wie z.B. Gelatine, oxydierte Stärke und andere Stärkederivate, Carboxymethylcellulose, Polyvinylalkohol und andere.

Die Oberfläche des Basispapier wird mit einer wässrigen Beschichtungsmasse behandelt, die neben den oben genannten hochmolekularen Substanzen noch andere Zusätze enthalten kann, wie z.B. optische Aufheller, Pigmente, Vernutzungsmittel u.a.

Beide Leimungsarten (Innenleimung und Oberflächenleimung) wirken sich nachteilig auf die Haftung des auf das geleimte Basispapier anschließend aufgetragenen Polyolefinüberzugs aus. Dadurch sind gemäß Stand der Technik auch nur begrenzte Arbeitsgeschwindigkeiten bei der Extrusionsbeschichtung möglich, die in der Regel höchstens 150 - 180 m/min betragen.

Bekannt ist ein wasserfester Schichtträger für lichtempfindliche, fotografische Materialien, bei dem ein Basispapier ein- oder beidseitig mit Polyolefinharz überzogen ist (z.B. US-PS 34 11 908), und solche bei denen der Überzug aus Polyolefinmischungen mit einem Copolymerisat von Ethylen und einem anderen α-Olefin besteht, (z.B. EP-OS 290 852) oder ausschließlich aus einem Ionomer-Harz mit Pigmentgehalt besteht, bei dem das Ionomer-Harz aus α-Olefinen und α, β-ungesättigten Monocarbonsäuren besteht (DE-OS 15 72 189).

Auf eine der Kunstharzschichten wird anschließend eine Silberhalogenid enthaltende lichtempfindliche Schicht aufgebracht. Bei der lichtempfindlichen Schicht kann es sich sowohl um eine Schwarz-Weiß- als auch um Farbfotografie-Schicht handeln. An die darunter liegende Beschichtung, welche die vorgenannte lichtempfindliche Emulsionsschicht tragen soll, werden spezielle Anforderungen hinsichtlich der Lichtreflektion, Weiße, Glätte und sensitometrischen Eigenschaften gestellt. Deshalb enthält diese Beschichtung gegebenenfalls Hilfsstoffe, wie Weißpigment, Gleitmittel, Antioxidantien, optische Aufheller, Dispergierhilfsmittel, Antistatika und andere, die die Anwendung des fotografischen Schichtträgers positiv beeinflussen.

Das spätere Auftragen hydrophiler Schichten, wie gelatinehaltige Haftvermittlungsschichten oder lichtempfindliche Schichten, sowie die Anwendung wäßriger fotografischer Bäder zur Entwicklung und Fixierung, erfordern eine besonders feste Haftung der Beschichtung auf dem Basispapier. Die Schnittkanten oder Ränder des fotografischen Schichtträgers sind hierbei besonders beansprucht, da die Chemikalien des fotografischen Prozesses in das ungeschützte Material eindringen können. Wenn die Haftung zwischen der Beschichtung und der Papieroberfläche unzureichend ist, delaminiert der Schichtträger und es entstehen Fransen an den Schnittkanten. Auch können an diesen Stellen Entwicklerflüssigkeit in das Basispapier eindringen und dieses verfärben.

Es sind verschiedene Maßnahmen zur Verbesserung der Haftung der hauptsächlich aus Polyolefinen bestehenden Beschichtung auf einem Basispapier bekannt. So kann die Erhöhung der Extrusionstemperatur des geschmolzenen Polyolefins zur Verstärkung der Haftung führen. Zu hohe Extrusionstemperaturen wirken sich aber ungünstig aus, weil durch sie insbesondere bei Anwesenheit von Titandioxyd als Weißpigment, das auch katalytisch wirksam ist, der Abbau der Kunstharze beschleunigt wird. Diese Zersetzung äußert sich einerseits als Vergilbung, andererseits durch Entstehung von Zersetzungsprodukten, die zu einer Schleierbildung in der fotografischen Schicht führen.

Eine andere Maßnahme zur Haftverbesserung ist die Bestrahlung der Papierbahn durch eine Corona-Entladung. Es wird beispielsweise in den US-PS 3 411 908 und 3 501 298, sowie in der GB-PS 1 005 631 eine Behandlung des Basispapiers mit einer Corona-Entladung vor dem Beschichten vorgeschlagen, um die Bindung des Polyolefins mit dem Basispapier zu verbessern. Das Corona-Verfahren besitzt jedoch einige Nachteile. Die Oberflächenbearbeitung mittels Corona-Entladung erfordert relativ kostspielige Hochspannungs-Einrichtungen. Eine zu starke Oberflächenbearbeitung wirkt sich auf die Innenleimung des Basispapiers schädigend aus, wodurch die Resistenz des Basispapieres an seinen Schnittkanten gegen eine Durchdringung der Entwicklerflüssigkeit beeinträchtigt wird.

Weiterhin kann die Haftung verbessert werden durch Verwendung chemischer Haftvermittler. Hierzu gehören Ethylen/Vinylacetat-Copolymerisate, Ethylen/Acrylamid-Copolymerisate, Ionomere, Terpolymere und dergleichen. Die Haftvermittler werden in Form eines Haftstriches (Zwischenschicht) aus wäßriger Dispersion auf das Basispapier aufgetragen. Die Verwendung solcher Haftvermittler, wie sie beispielsweise aus der DE-PS 23 26 759 oder der japanischen Offenlegungsschrift 49-15423 bekannt ist, schafft jedoch meist keine optimale Haftung. Es ist ein weiterer Schritt für das Aufbringen des Haftstriches erforderlich, was wiederum weitere Installation erfordert. Auch hier können die fotografischen Eigenschaften des gesamten Schichtträgers negativ beeinflußt werden.

Schließlich ist als Maßnahme zur Verbesserung der Haftung bekannt, Kunstfasern in die Masse das Basispapiers einzuarbeiten. Diese Maßnahme wird zum Beispiel in der DE-PS 23 44 367 beschrieben. Hierbei ist nachteilig, daß eine besondere Papiermischung gesondert hergestellt werden muß.

Es ist außerdem bekannt, daß bei der Extrusionsbeschichtung fotografischer Basispapiere nur begrenzte Arbeitsgeschwindigkeiten, etwa 150-180 m/min möglich sind.

Es stellt sich demnach als Aufgabe für die Erfindung, bei einem Schichtträger der eingangs genannten Art die Haftung zwischen einem Basispapier und der Polyolefinschicht über das bisherige Maß hinaus zu verbessern und kostspielige und umständliche Zusatzmaßnahmen, wie sie vorgehend beschrieben worden sind, zu vermeiden. Darüberhinaus soll eine sichere Haftung sowohl ohne Corona-Entladung als auch bei Extrusionsgeschwindigkeiten über 180 m/min gewährleistet werden.

Die Aufgabe wird gelöst durch einen fotografischen Schichtträger der eingangs genannten Art, der dadurch gekennzeichnet ist, daß die Polyolefinmischung wenigstens ein Copolymerisat eines α-Olefins mit einer α,β-ungesättigten Carbonsäure enthält,
- mit einem Anteil des Copolymerisats an der Polyolefinmischung von wenigstens 5 Gew.-% und
- mit einem Anteil an α,β-ungesättigter Carbonsäure im Copolymerisat von 0,5 bis 15 Gew.-%, wobei das Copolymerisat kein Pfropf-Polymerisat ist.

JP-A-58 199 344 beschriebt fotografische Schichtträger mit einer Polyolefinmischung enthaltend ein Propf-Polymerisat aus einem Polyolefin und einer α,β-ungesättigten Carbonsäure.

Vorzugsweise handelt es sich bei dem Polyolefin um ein Polvethylen (PE) oder Polypropylen (PP). Das hier verwendete Polyethylen kann HDPE (High Density Polyehtylen), LDPE (Low Density Polyethylen), LLDPE (Linear Low Density Polyethylen) oder eine Mischung dieser PE-Typen sein. Der Anteil des Copolymerisats am Gemisch beträgt wenigstens 5 Gew.-%, vorzugsweise zwischen 20 und 80 Gew.-%. Dabei handelt es sich um Copolymerisat, dessen α-Olefin vorzugsweise Ethylen oder Propylen ist. Die α,β-ungesättigte Carbonsäure hat einen Anteil im Copolymerisat von 0,5 bis 15 Gew.-%.

Überraschend hat es sich herausgestellt, daß die Zugabe eines α-Olefins/α,β-ungesättigten Carbonsäure-Copplymerisats der vorgenannten Art die Haftung der Beschichtung zur Oberfläche des Basispapiers auf hervorragende Weise verbessert.

Die hervorragenden Haftungseigenschaften der Beschichtung lassen sich insbesondere dadurch auch in einem wirtschaftlichen Vorteil ummünzen, daß die Arbeitsgeschwindigkeit bei der Herstellung des fotografischen Schichtträgers gemäß Erfindung wesentlich gegenüber der bei anderen Haftungsvermittlungsmaßnahmen verbessert ist. Die Härte (Kristallinität) der Polyolefinschicht ist nicht meßbar verändert. Die Verarbeitungsgeschwindigkeit ist jedoch wesentlich gegenüber der Verarbeitungsgeschwindigkeit bei anderen Beschichtungen erhöht. Diese Verarbeitungsgeschwindigkeit kann nochmals um einen gewissen Betrag erhöht werden, wenn das Basispapier zusätzlich eine durch Corona-Entladung erzeugte haftverbessernde Struktur erhält.

Es ist auch möglich, die Beschichtung selbst außenseitig zur Haftverbesserung in Bezug auf die aufliegende Emulsion mit einer Corona-Entladung zu behandeln.

Bei den α,β-ungesättigten Carbonsäuren handelt es sich um Monocarbonsäuren, wie z.B. Acryl- und Methacrylsäure, oder auch um Dicarbonsäuren, wie z.B. Itaconsäure (Methylen-Bernsteinsäure). Bei den Dicarbonsäuren sind diejenigen gut geeignet, die nicht zur Anhydridbildung neigen.

Die folgenden Beispiele erläutern die Erfindung. Die in der Tabelle zusammengestellen Prüfergebnisse dokumentieren die Vorteile des erfindungsgemäß hergestellten fotografischen Schichtträgers.

### Beispiel 1

Ein 170 g/m² schweres, mit Stärke oberflächengeleimtes fotografisches Basispapier wurde auf der Vorderseite mit ca. 30 g/m² einer Mischung aus 45 Gew.-% HDPE (Vestolen AV 7172, d = 0,963 g/cm³, MFI (melt flow index) = 8 und 55 Gew.-% Ethylen/Methacrylsäure-Copolymer (1,2 Gew.-% Carbonsäureanteil, d = 0,922 g/cm³, MFI = 8) bei einer Extrusionstemperatur von ca. 295° C und Maschinengeschwindigkeiten von 180, 200, 220, 240, 270 und 290 m/min beschichtet.

### Beispiel 2

Ein 175 g/m² schweres, mit Polyvinylalkohol oberflächengeleimtes fotografisches Basispapier wurde auf der Vorderseite mit ca. 40 g/m² einer Mischung aus 95 Gew.-% Polyethylen und 5 Gew.-% Ethylen/Methacrylsäure-Copolymer (10,0 Gew.-% Carbonsäureanteil) unter den gleichen Bedingungen wie in Beispiel 1 beschichtet.

### Beispiel 3

Ein 170 g/m² schweres Basispapier wurde auf der Vorderseite mit ca 20 g/m² einer Mischung aus 20 Gew.-% Polyethylen (Vestolen AV 7172) und 80 Gew.-% Ethylen/Itaconsäure-Copolymer (0,5 Gew.-% Carbonsäureanteil) bei gleichen Versuchsbedingungen beschichtet.

### Beispiel 4

Ein 170 g/m² schweres, mit Stärke oberflächengeleimtes fotografisches Basispapier wurde auf der Vorderseite mit ca. 30 g/m² einer Mischung aus 25 Gew.-% HDPE (Vestolen AV 7172, d = 0,963 g/cm³, MFI = 8), 20 TiO₂-Masterbatch (PPM 2073/1 mit 50 % Rutil, MFI = 20) und 55 Gew.-% Ethylen/Methacrylsäure-Copolymer (1,2 Gew.-% Carbonsäureanteil, d = 0,922 g/cm³, MFI = 8) bei einer Extrusionstemperatur von ca. 295 ° C und Maschinengeschwindigkeiten von 180, 200, 220, 240, 270 und 290 m/min beschichtet.

### Vergleichsbeispiel 1

Die Oberflächen eines 175 g/m² schweren, fotografischen Basispapiers wurde mit wäßriger Dispersion eines Ethylen-Vinylacetat-Copolymers (Vinnapas EP1) behandelt (5 g/m²) und anschließend mit einer Polyethylenmischung (50 Gew.-% HDPE, 50 Gew.-% LDPE) bei gleichen Extrusionsbedingungen wie im Beispiel 1 beschichtet.

### Vergleichsbeispiel 2

Ein 180 g/m² schweres, mit Stärke oberflächengeleimtes fotografisches Basispapier wurde mit ca. 35 g/m² einer Polvethylenmischung (45 % HDPE und 55 % LDPE) extrusionsbeschichtet (Versuchsbedingungen wie im Beispiel 1).

Die Prüfung der Haftung des Polyolefinharzes auf der Papierunterlage wurde nach einer bei der Anmelderin üblichen Prüfungsmethode durchgeführt. Hierfür wurde je ein 1 cm breiter PE-Streifen sofort, nach 1 Stunde und nach 2 Stunden nach der Extrusion unter gleichen Bedingungen manuell mit einem Messer von der Oberfläche abgehoben und dann weiter von Hand etwa 20 cm lang in beiden Laufrichtungen des Papier abgezogen.

Der Abriß wird nach der Menge der mit dem PE-Streifen aus dem Papier herausgerissenen Faserbahn visuell beurteilt und mit den Zahlen 1 bis 5 benotet. Die Note 1 bedeutet dabei eine völlige Spalung in der Papierebene, die Note 5 eine Delaminierung des PE-Filmes ohne Faserriß.

Die Ergebnisse der Haftungsprüfung sind in der Tabelle zusammengestellt. Die Ergebnisse lassen erkennen, daß die Maschinengeschwindigkeit wesentlich erhöht werden kann, ohne daß die Qualität der Produkte verringert wird.

## Patentansprüche

1. Fotografischer Schichtträger mit einer Zweiseiten-Beschichtung, die auf wenigstens einer Seite aus einer Polyolefinmischung besteht, und gegebenenfalls weitere Hilfsstoffe, die die Anwendung des fotografischen Schichtträgers positiv beeinflussen, z.B. Weißpigment, enthält, dadurch gekennzeichnet, daß die Polyolefinmischung wenigstens ein Copolymerisat eines α-Olefins mit einer α,β-ungesättigten Carbonsäure enthält,
- mit einem Anteil des Copolymerisats an der Polyolefinmischung von wenigstens 5 Gew.-%
und
- mit einem Anteil an α,β-ungesättigter Carbonsäure im Copolymerisat von 0,5 bis 15 Gew.-%, wobei das Copolymerisat kein Pfropf-Polymerisat ist.

2. Fotografischer Schichtträger nach Anspruch 1, dadurch gekennzeichnet, daß der Anteil des Copolymerisats an der Polyolefinmischung zwischen 20 und 80 Gew.-% beträgt.

3. Fotografischer Schichtträger nach Anspruch 1 oder 2, dadurch gekennzeichnet, daß das α-Olefin im Copolymerisat Ethylen oder Propylen ist.

4. Fotografischer Schichtträger nach Anspruch 1, dadurch gekennzeichnet, daß die α,β-ungesättigte Carbonsäure eine Monocarbonsäure ist.

5. Fotografischer Schichtträger nach Anspruch 4, dadurch gekennzeichnet, daß die α,β-ungesättigte Carbonsäure Acryl- oder Methacrylsäure ist.

6. Fotografischer Schichtträger nach einem der Ansprüche 1 bis 3, dadurch gekennzeichnet, daß die α,β-ungesättigter Carbonsäure eine Dicarbonsäure ist.

7. Fotografischer Schichtträger nach Anspruch 6, dadurch gekennzeichnet, daß die α,β-ungesättigterDicarbonsäure Itaconsäure ist.

8. Fotografischer Schichtträger nach einem der Ansprüche 1 bis 7, dadurch gekennzeichnet, daß die Auftragsmenge des Gemisches pro Seite zwischen 10 und 45 g/m² beträgt.

9. Fotografischer Schichtträger nach einem der Ansprüche 1 bis 8, dadurch gekennzeichnet, daß das verwendete fotografische Basispapier im Bereich der Beschichtung mit Stärke, Gelatine, Carboxymethylcelullose oder Polyvinylalkohol oberflächengeleimt ist.

10. Fotografischer Schichtträger nach einem der Ansprüche 1 bis 9, dadurch gekennzeichnet, daß die Beschichtung auf wenigstens einer Seite eine durch Corona-Entladung erzeugte haftverbessernde Struktur besitzt.

11. Fotografischer Schichtträger nach einem der Ansprüche 1 bis 10, dadurch gekennzeichnet, daß wenigstens eine der Seiten des Basispapiers eine durch Corona-Entladung erzeugte haftverbessernde Struktur besitzt.

## Claims

1. A photographic emulsion support having a two-sided coating which, on at least one side, consists of a polyolefin mixture, and possibly contains other adjuvants, e.g. white pigment, which have a positive effect on the use of the photographic emulsion support, characterised in that the polyolefin mixture contains at least one copolymer of an α-olefin with an α,β-unsaturated carboxylic acid,
- with a copolymer content of at least 5% by weight in the polyolefin mixture and
- with an α,β-unsaturated carboxylic acid content of 0.5 to 15% by weight in the copolymer, the copolymer not being a graft polymer.

2. A photographic emulsion support according to claim 1, characterised in that the copolymer content of the polyolefin mixture is between 20 and 80% by weight.

3. A photographic emulsion support according to claim 1 or 2, characterised in that the α-olefin in the copolymer is ethylene or propylene.

4. A photographic emulsion support according to claim 1, characterised in that the α,β-unsaturated carboxylic acid is a monocarboxylic acid.

5. A photographic emulsion support according to claim 4, characterised in that the α,β-unsaturated carboxylic acid is acrylic or methacrylic acid.

6. A photographic emulsion support according to any one of claims 1 to 3, characterised in that the α,β-unsaturated carboxylic acid is a dicarboxylic acid.

7. A photographic emulsion support according to claim 6, characterised in that the α,β-unsaturated carboxylic acid is itaconic acid.

8. A photographic emulsion support according to any one of claims 1 to 7, characterised in that the quantity of mixture applied per side is between 10 and 45 g/m².

9. A photographic emulsion support according to any one of claims 1 to 8, characterised in that the photographic base paper used is surface-sized with starch, gelatin, carboxymethyl cellulose or polyvinyl alcohol in the region of the coating.

10. A photographic emulsion support according to any one of claims 1 to 9, characterised in that the coating has an adhesion-improving structure produced by corona discharge on at least one side.

11. A photographic emulsion support according to any one of claims 1 to 10, characterised at least one of the sides of the base paper has an adhesion-improving structure produced by corona discharge.

## Revendications

1. Support photographique pourvu d'un revêtement double face qui, sur au moins une face, est constitué par un mélange polyoléfinique, et éventuellement d'autres produits auxiliaires, par exemple du pigment blanc, qui ont une influence positive sur l'utilisation du support photographique, caractérisé en ce que le mélange polyoléfinique contient au moins un copolymère formé d'une oléfine α et d'un acide carboxylique α,β insaturé,
- le copolymère représentant au moins 5% en poids du mélange polyoléfinique,
et
- l'acide carboxylique α, β insaturé représentant de 0,5 à 15% en poids du mélange polyoléfinique et le copolymère n'étant pas un polymère greffé.

2. Support photographique selon la revendication 1, caractérisé en ce que le copolymère représente entre 20 et 80% en poids du mélange polyoléfinique.

3. Support photographique selon la revendication 1 ou 2, caractérisé en ce que l'oléfine α dans le copolymère est de l'éthylène ou du propylène.

4. Support photographique selon la revendication 1, caractérisé en ce que l'acide carboxylique α, *β* insaturé est un acide monocarboxylique.

5. Support photographique selon la revendication 4, caractérisé en ce que l'acide carboxylique α, β insaturé est de l'acide acrylique ou de l'acide méthacrylique.

6. Support photographique selon l'une des revendications 1 à 3, caractérisé en ce que l'acide carboxylique α,β insaturé est un acide dicarboxylique.

7. Support photographique selon la revendication 6, caractérisé en ce que l'acide dicarboxylique α,β insaturé est de l'acide itaconique.

8. Support photographique selon l'une des revendications 1 à 7, caractérisé en ce que la quantité de mélange appliquée est comprise entre 10 et 45 g/m² par face.

9. Support photographique selon l'une des revendications 1 à 8, caractérisé en ce que le papier de base photographique utilisé est encollé en surface dans la zone du revêtement avec de l'amidon, de la gélatine, de la cellulose carboxyméthylique ou de l'alcool polyvinylique.

10. Support photographique selon l'une des revendications 1 à 9, caractérisé en ce que le revêtement possède sur au moins une face une structure améliorant l'adhérence produite par décharge Corona.

11. Support photographique selon l'une des revendications 1 à 10, caractérisé en ce que au moins une des faces du papier de base possède une structure améliorant l'adhérence produite par décharge Corona.
